# EUROPÄISCHE PATENTANMELDUNG

(11) **EP 2 295 630 A1**
(43) Veröffentlichungstag der Anmeldung: **16.03.2011**
(21) Anmeldenummer: 09170024.5
(22) Anmeldetag: 11.09.2009
(51) Int. Cl.: D06M 13/348, D01F 4/00, D01D 5/18, D01F 11/02, D01D 5/00

(54) **Verfahren zur herstellung von beschichteten Proteinfasern**

(71) Anmelder: BASF SE, 67056 Ludwigshafen (DE)
(72) Erfinder: Die Erfindernennung liegt noch nicht vor

(57) **Zusammenfassung**

Die vorliegende Erfindung betrifft Verfahren zur Herstellung von beschichteten Proteinfasern, bei denen aus einer Lösung oder Dispersion eines Proteins Fasern mit einem Durchmesser im Bereich von 10 nm bis 10 µm hergestellt werden, wobei erfindungswesentlich ist, daß die Fasern während oder nach ihrer Herstellung mit einem 2-Cyanacrylsäureester kontaktiert werden. Weiterhin betrifft die Erfindung beschichtete Proteinfasern, deren Verwendung sowie Faserflächengebilde umfassend die beschichteten Proteinfasern. Weiterhin betrifft die Erfindung die Verwendung von 2-Cyanacrylsäureester zur Beeinflussung des Abbauverhaltens von Proteinfasern.

## Beschreibung

Die vorliegende Erfindung betrifft Verfahren zur Herstellung von beschichteten Proteinfasern, bei denen aus einer Lösung oder Dispersion eines Proteins Fasern mit einem Durchmesser im Bereich von 10 nm bis 10 µm hergestellt werden. Weiterhin betrifft die Erfindung beschichtete Proteinfasern, deren Verwendung sowie Faserflächengebilde umfassend die beschichteten Proteinfasern.

Verfahren zur Herstellung von Polymerfasern sind in der Literatur beschrieben und dem Fachmann bekannt (s. beispielsweise A. Echte, Handbuch der Technischen Polymerchemie, VCH Verlagsgesellschaft mbH, Weinheim, 1993, Kap. 9.6 "Herstellung von Chemiefasern", S. 563-581). Beispielsweise lassen sich synthetische Polymere zu Fasern verspinnen, indem Schmelzen oder Lösungen der Polymere durch Löcher gepreßt und anschließend durch Abkühlung bzw. Verdampfung des Lösungsmittels verfestigt und verstreckt werden.

Die Herstellung von sogenannten Nano- und Mesofasern, d.h. Fasern mit einem Durchmesser von wenigen nm bis einigen µm, lässt sich besser auf andere Weise durchführen, beispielsweise nach Elektrospinn- oder Zentrifugenspinnverfahren, um nur einige davon zu nennen.
Verfahren zum Elektrospinnen sind dem Fachmann ebenfalls bekannt und in der Literatur beschrieben, beispielsweise in D. H. Reneker und H. D. Chun, Nanotechn. 7 (1996) 216 f. und A. Greiner und J. Wendorff, Angew. Chemie Int. Ed. 119 (2007) 5770-5805.
Elektrospinnverfahren zur Herstellung von Proteinfasern werden beispielsweise in den nicht vorveröffentlichten EP 09156540.8 (Aktenzeichen) und EP 08162122.9 (Aktenzeichen) beschrieben.
Zur Herstellung von Nanofasern geeignete Zentrifugenspinnverfahren sind beispielsweise in EP 624 665 A und der EP 1 088 918 A offenbart. Bei diesen Zentrifugenspinnverfahren wird die polymerhaltige Lösung oder Dispersion in ein rotierendes Behältnis gebracht und durch Zentrifugalkräfte aus dem Behältnis in Form von Fasern ausgetragen.
Die nach diesen Elektrospinn- oder Zentrifugenspinnverfahren erhaltenen Fasern können in der Regel auch direkt, beispielsweise durch Abscheidung auf einem Träger, in Form von Faserflächengebilden, beispielsweise Vliesen, abgeschieden und erhalten werden.

Eines der Haupteinsatzgebiete für Polymer- und Proteinfasern ist die Herstellung von Faserflächengebilden wie Gewebe oder Vliese. Diese finden verbreiteten Einsatz, beispielsweise in Massenanwendungen wie Textilien, als technische Vorrichtungen wie Filter oder auch -im Fall der Proteinfasern - für spezielle Anwendungen wie Wundabdeckungen im medizinischen Sektor. Für die meisten Anwendungen dieser Art ist es wichtig, daß die Polymer- bzw. Proteinfasern eine gute Wasser- bzw. Feuchtigkeitsstabilität aufweisen. Diese ist normalerweise nicht gegeben, wenn die Faser aus wasserlöslichen Polymeren, z.B. Polyvinylalkohol, hergestellt wurde. Aber auch gemeinhin als wasserunlöslich bezeichnete Polymere haben oftmals den Nachteil, daß aus ihnen hergestellte Faserflächengebilde zumindest bei längerer Einwirkung von Wasser bzw. Feuchtigkeit an Stabilität oder Festigkeit verlieren können. So gibt es beispielsweise natürlich vorkommende Polymere auf Protein- oder Polysaccharidbasis, die sich zwar unter Wassereinwirkung ebenfalls nicht lösen, die aber Wasser aufnehmen und einbauen können, so daß aus diesen Polymeren hergestellte Fasern oder Flächenfasergebilde beispielsweise aufquellen und somit ebenfalls in ihrer Mechanik oder - insbesondere bei Filtern - in ihrer Durchlässigkeit verändert werden.

Zur Verbesserung der Wasser- bzw. Feuchtigkeitsbeständigkeit von Polymer- bzw. Proteinfasern oder daraus hergestellter Faserflächengebilde sind in der Literatur diverse Maßnahmen beschrieben.

So können Fasern aus wasserlöslichen Polymeren durch Vernetzung oder Umstrukturierung (Nachkristallisation) unlöslich gemacht werden. Die Stabilität von Polyvinylalkoholfasern gegen Wasser konnte z.B. durch Behandlung mit Methanol (siehe Yao L. et al., Chem. Mater. 15 (2003) 1860-1864), Vernetzung mit Polyacrylsäure (siehe Zeng J. et al., e-polymers 78 (2004)) oder UV-Vernetzung von modifiziertem Polyvinylalkohol (siehe Zeng J. et al., Macromol. Rapid Commun. 26 (2005) 1557-1562) erhöht werden. Bei diesen Vernetzungsmethoden wurde der Vernetzer bereits in die polymerhaltige Spinnlösung gegeben und mitversponnen. Es ist eine thermische oder strahlungsinduzierte Nachbehandlung erforderlich, die in der Regel aufwändig und kostenintensiv ist.

Spezielle Proteine können zum einen mit Hilfe von physikalischen Methoden wie Lösemittelbehandlung oder Druckbehandlung wasserstabiler gemacht werden. Dies geschieht laut Ishida et al. (Macromolecules 1990, 23, 88-94) dank der Umfaltung der Protein-Moleküle in eine andere sekundäre Struktur, z.B. in β-Sheet-Konformation. Desweiteren können chemische Methoden der Quervernetzung genutzt werden, um Proteinstrukturen wasserstabiler zu machen. Unter einem chemischen Quervernetzer wird dabei ein Molekül verstanden, bei dem mindestens zwei chemisch reaktive Gruppen über einen Linker miteinander verbunden sind. Beispiele dafür sind sulfhydrylreaktive Gruppen (z.B. Maleimide, Pydridyldisulfide, α-Haloacetyle, Vinylsulfone, Sulfatoalkylsulfone (bevorzugt Sulfatoethylsulfone)), amin-reaktive Gruppen (z.B. Succinimidylester, Carbodiimde, Hydroxymethyl-Phosphin, Imidoester, PFP-Ester, Aldehyde, Isothiocyanate etc.), carboxy-reaktive Gruppen (z.B. Amine etc.), hydroxyl-reaktive Gruppen (z.B. Isocyanate etc.), unselektive Gruppen (z.B. Arylazide etc.) und photoaktivierbare Gruppen (z.B. Perfluorphenylazid etc.). Diese reaktiven Gruppen können mit in Proteinen vorhandenen Amin-, Thiol-, Carboxyl- oder Hydroxylgruppen kovalente Verknüpfungen bilden.

Die WO 2006/089522 A1 offenbart Verfahren zur Herstellung von Polymerfasern, wobei eine Dispersion eines wasserunlöslichen Polymers in einem wässrigen Medium elektroversponnen wird. In diesem Verfahren ist es erstmals gelungen, wasserunlösliche Polymere ohne Einsatz organischer Lösungsmittel mittels eines Elektrospinnverfahrens zu verspinnen, wobei Polymerfasern, insbesondere Nano- oder Mesofasern, erhalten werden. Eine Möglichkeit, die Wasserstabilität von aus wäßrigen Dispersionen durch Elektrospinnen wasserunlöslicher Polymere gewonnener Fasern zu verbessern, besteht in der interpartikulären Vernetzung der Fasern gemäß WO 2009/074630, eine weitere in der gezielten Abstimmung von Glastemperatur des Polymers und Verarbeitungstemperatur beim Elektrospinnen gemäß WO 2009/010443.

Auch die Bildung von Poly-2-cyanacrylat-Fasern ist beschrieben, und zwar indem Monomerdämpfe auf ein Substrat abgeschieden und mit Initiator zur Polymerisation gebracht wurden (s. S. V. Doiphode et al., Polymer 47(12) (2006) 4328-4332). Die Adhäsions- und Klebewirkung von 2-Cyanacrylaten bzw. ihren Polymerisaten, sowie ihre relativ geringe Wasserlöslichkeit sind dem Fachmann bekannt. U.a. aufgrund dieser Eigenschaften werden 2-Cyanacrylate bzw. ihre Polymerisate zur Verklebung von Wunden, zur Verbesserung der Haftung von Polymerfolien (s. Dong Y. W. et al., J. Adhesion Sci. Technol. 9(4) (1995) 501-525) und als sogenannter Sekundenkleber benutzt. In der US 6,126,776 wird ein Verfahren offenbart, bei denen ein festes, mit UV-Strahlung bzw. mit einem Plasma vorbehandeltes Polymersubstrat, beispielsweise Folien oder Vliesstoffe, mit Dämpfen von 2-Cyanacrylat behandelt wird, um die Haftung eines nachträglich aufgebrachten organischen Materials zu verbessern. In GB 2447933 sind spezielle Cyanacrylatmonomere offenbart, die zu Polymeren mit verbesserter Wasserstabilität umgesetzt werden können. Dennoch sind Polycyanacrylate und Verklebungen mit Cyanacrylat-Klebstoffen nicht dauerhaft feuchtigkeitsstabil, da unter entsprechenden Bedingungen das Polymer wieder gespalten werden kann (siehe http://de.wikipedia.org/wiki/Klebstoff vom 17.07.2009, Kap. 4.2, Cyanacrylat-Klebstoffe).

Trotz dieser bekannten Verfahren sind günstigere und effizientere Methoden wünschenswert, um die Wasser- bzw. Feuchtigkeitsbeständigkeit von Polymer- bzw. Proteinfasern, insbesondere der sogenannten Nanofasern, zu verbessern. Weiterhin ist es wünschenswert, die Zersetzung bzw. den Abbau von Proteinfasern, wie er beispielsweise durch Enzyme oder Mikroorganismen in Anwesenheit von Feuchtigkeit oder Wasser erfolgen kann, zu beeinflußen, d.h. je nach Anwendung der Proteinfasern entweder zu beschleunigen oder zu verlangsamen; beispielsweise wäre es wünschenswert, Proteinfasern als Wundabdeckungen einzusetzen, wobei die durch Wundenzyme bedingten Zersetzungs- bzw. Abbauraten der Proteinfasern gezielt einstellbar sind. Aufgabe der vorliegenden Erfindung ist es daher, Proteinfasern, insbesondere sogenannte Nanofasern, und daraus erhältlich Faserflächengebilde bereit zu stellen, die eine verbesserte Wasser- bzw. Feuchtigkeitsbeständigkeit aufweisen, d.h. unter Wasser- bzw. Feuchtigkeitseinwirkung eine verringerte Löslichkeit, Quellung und/oder Veränderung der mechanischen Eigenschaften und/oder der Durchflußeigenschaften und/oder der Faserstruktur oder ein verbessertes Zersetzungs- bzw. Abbauverhalten aufweisen. Die Verwendung organischer Lösungsmittel sollte bei der Herstellung solcher wasser- bzw. feuchtigkeitsstabileren Fasern und Faserflächengebilde aus toxikologischen, arbeitssicherheitsbedingten und zulassungsrechtlichen Gründen wenn möglich weitgehend vermieden werden.

Diese Aufgabe wird durch die eingangs genannten Verfahren gelöst, wobei erfindungswesentlich ist, daß die Fasern während oder nach ihrer Herstellung mit einem 2-Cyanacrylsäureester kontaktiert werden.

Die nach den erfindungsgemäßen Verfahren herstellbaren beschichteten Proteinfasern sowie Faserflächengebilde besitzen gegenüber bekannten Nanofasern eine verbesserte Wasser- bzw. Feuchtigkeitsbeständigkeit, d.h. sie weisen unter Wasser- bzw. Feuchtigkeitseinwirkung eine verringerte Löslichkeit, Quellung und/oder Veränderung der mechanischen Eigenschaften und/oder der Durchflußeigenschaften und/oder der Faserstruktur und/oder ein verbessertes Zersetzungs- bzw. Abbauverhalten auf. Die Verwendung organischer Lösungsmittel wird bei den erfindungsgemäßen Verfahren weitgehend vermieden.

Die erfindungsgemäßen Gegenstände, Verfahren und Verwendungen werden im Folgenden beschrieben.

Grundsätzlich können in den erfindungsgemäßen Verfahren alle Proteine eingesetzt werden, die sich aus Lösung oder Dispersion nach dem Fachmann bekannten und in der Literatur beschriebenen Verfahren zu Fasern mit einem Durchmesser im Bereich von 10 nm bis 10 µm, bevorzugt von 20 nm bis 5 µm, besonders bevorzugt von 50 nm bis 2 µm, verarbeiten lassen.

Geeignete Proteine im Rahmen der vorliegenden Erfindung sind synthetische oder natürliche Proteine, einschließlich Peptiden, wie insbesondere amphiphile selbstassemblierenden Proteine, wobei die Proteine gegebenenfalls zusätzlich chemisch und/oder enzymatisch modifiziert sein können, beispielsweise durch Veresterung, Amidierung, Verseifung, Carboxylierung, Acetylierung, Acylierung, Hydroxylierung, Glycosylierung oder Farnesylierung.

Bevorzugte Proteine zum Einsatz in den erfindungsgemäßen Verfahren sind solche, die nicht wasser- bzw. feuchtigkeitsbeständigkeit sind, insbesondere solche, die wasserlöslich oder wasserquellbar sind. Im Rahmen der vorliegenden Erfindung sind als "wasserlöslich" alle Proteine zu verstehen, deren Löslichkeit in Wasser bei 23°C höher als 0,1 Gew.-% ist (bezogen auf das Gesamtgewicht der Lösung). Im Rahmen der vorliegenden Erfindung sind als "wasserquellbar" alle Proteine zu verstehen, deren Gewichtszunahme nach 6-stündiger Lagerung bei 50°C im Umluftschrank und anschließender 30-minütiger Lagerung in Wasser bei 23°C mehr als 1 % beträgt (bezogen auf das Gewicht des Proteins nach der 6-stündigen Lagerung bei 50°C).

Die bevorzugten amphiphilen selbstassemblierenden Proteine sind z.B. Microbeadbildende Proteine, wie sie in der WO-A-20077082936 oder in der WO-A-2008155304 beschrieben sind, worauf hier ausdrücklich Bezug genommen werden soll, oder intrinsisch entfaltete Proteine.

Beispielsweise ist das amphiphile selbstassemblierende Protein ein Seidenprotein, wie insbesondere ein Spinnenseidenprotein, vorzugsweise ein C16-Protein (vgl. SEQ ID NO: 2,); oder ein von diesen Proteinen abgeleitetes verspinnbares Protein mit einer Sequenzidentität von wenigstens etwa 50%, wie z.B. wenigstens 60, 70, 80, 90, 95, 96, 97, 98 oder 99%.

Andere bevorzugte intrinsisch entfaltete, amphiphile selbstassemblierende Proteine sind das R16-Protein, umfassend eine Aminosäuresequenz gemäß SEQ ID NO: 4 oder das S16-Protein, umfassend eine Aminosäuresequenz gemäß SEQ ID NO: 6; oder ein von diesen Proteinen abgeleitetes verspinnbares Protein mit einer Sequenzidentität von wenigstens etwa 60%, wie z.B. wenigstens 70, 80, 90, 95, 96, 97, 98 oder 99%.

Unter "Seidenproteine" werden solche Proteine verstanden, die hoch repetitive Aminosäuresequenzen enthalten und im Tier in einer flüssigen Form gespeichert werden und bei deren Sekretion durch Scherung oder Verspinnen Fasern entstehen (Craig, C. L. (1997) Evolution of arthropod silks. Annu. Rev. Entomol. 42: 231-67).

Besonders geeignete Proteine sind Spinnenseidenproteine, die in ihrer ursprünglichen Form aus Spinnen isoliert werden konnten.

Ganz besonders geeignete Proteine sind Seidenproteine, die aus der "Major Ampullate"-Drüse von Spinnen isoliert werden konnten.

Bevorzugte Seidenproteine sind ADF3 und ADF4 aus der der "Major Ampullate"-Drüse von Araneus diadematus (Guerette et al., Science 272, 5258:112-5 (1996)).

Ebenso geeignete Proteine sind natürliche oder synthetische Proteine, die sich von natürlichen Seidenproteinen ableiten und welche unter Verwendung gentechnologischer Arbeitsmethoden heterolog in prokaryontischen oder eukaryontischen Expressionssystemen hergestellt wurden. Nichtlimitierende Beispiele für prokaryontische Expressionsorganismen sind Escherichia coli, Bacillus subtilis, Bacillus megaterium, Corynebacterium glutamicum u.a.. Nichtlimitierende Beispiele für eukaryontische Expressionsorganismen sind He-fen, wie Saccharomyces cerevisiae, Pichia pastoris u.a., filamentöse Pilze, wie Aspergillus niger, Aspergillus oryzae, Aspergillus nidulans, Trichoderma reesei, Acremonium chrysogenum u.a., Säugetierzellen, wie Hela-Zellen, COS-Zellen, CHO-Zellen u.a., Insektenzellen, wie Sf9-Zellen, MEL-Zellen u.a..

Besonders bevorzugt sind synthetische Proteine, welche auf Wiederholungseinheiten von natürlichen Seidenproteinen basieren. Neben den synthetischen repetitiven Seidenprotein-Sequenzen können diese zusätzlich eine oder mehrere natürliche nicht-repetitve Seidenprotein-Sequenzen enthalten (Winkler und Kaplan, J. Biotechnol 74:85-93 (2000)).

Unter den synthetischen Seidenproteinen bevorzugt für die Formulierung von Wirkstoffen mittels Spinnverfahren sind synthetische Spinnenseidenproteine, welche auf Wiederholungseinheiten von natürlichen Spinnenseidenproteinen basieren. Neben den synthetischen repetitiven Spinnenseidenprotein-Sequenzen können diese zusätzlich eine oder mehrere natürliche nicht-repetitve Spinnenseidenprotein-Sequenzen enthalten.

Unter den synthetischen Spinnenseidenproteinen ist bevorzugt das sog. C16-Protein zu nennen (Huemmerich et al. Biochemistry, 43(42):13604-13612 (2004)). Dieses Protein hat die in SEQ ID NO: 2 dargestellte Polypeptidsequenz.

Neben der in SEQ ID NO:2 dargestellten Polypeptidsequenz sind auch besonders funktionale Äquivalente, funktionale Derivate und Salze dieser Sequenz bevorzugt.

Weiterhin sind synthetische Proteine bevorzugt, welche auf Wiederholungseinheiten von natürlichen Seidenproteinen kombiniert mit Sequenzen von Insektenstrukturproteinen wie dem Resilin (Elvin et al., 2005, Nature 437: 999-1002) basieren.

Unter den Kombinationsproteinen aus Seidenproteinen und Resilinen besonders bevorzugt sind die R16- und S16-Proteine. Diese Proteine haben die in SEQ ID NO: 4 und SEQ ID NO: 6 dargestellten Polypeptidsequenzen.

Neben der in SEQ ID NO: 4 und SEQ ID NO: 6 dargestellten Polypeptidsequenzen sind auch besonders funktionale Äquivalente, funktionale Derivate und Salze dieser Sequenzen bevorzugt.

Unter "funktionalen Äquivalenten" versteht man erfindungsgemäß insbesondere auch Mutanten, welche in wenigstens einer Sequenzposition der oben genannten Aminosäuresequenzen eine andere als die konkret genannte Aminosäure aufweisen aber trotzdem die Eigenschaft zur Verpackung von Effektstoffen besitzt. "Funktionale Äquivalente" umfassen somit die durch eine oder mehrere Aminosäure-Additionen, - Substitutionen, -Deletionen und/oder-Inversionen erhältlichen Mutanten, wobei die genannten Veränderungen in jeglicher Sequenzposition auftreten können, solange sie zu einer Mutante mit dem erfindungsgemäßen Eigenschaftsprofil führen. Funktionale Äquivalenz ist insbesondere auch dann gegeben, wenn die Reaktivitätsmuster zwischen Mutante und unverändertem Polypeptid qualitativ übereinstimmen.

"Funktionale Äquivalente" im obigen Sinne sind auch "Präkursoren" der beschriebenen Polypeptide sowie "funktionale Derivate" und "Salze" der Polypeptide.

"Präkursoren" sind dabei natürliche oder synthetische Vorstufen der Polypeptide mit oder ohne die gewünschte biologische Aktivität.

Beispiele für geeignete Aminosäuresubstitutionen sind folgender Tabelle zu entnehmen:

| Ursprünglicher Rest | Beispiele der Substitution |
|---|---|
| Ala | Ser |
| Arg | Lys |
| Asn | Gln; His |
| Asp | Glu |
| Cys | Ser |
| Gln | Asn |
| Glu | Asp |
| Gly | Pro |
| His | Asn ; Gln |
| Ile | Leu; Val |
| Leu | Ile; Val |
| Lys | Arg ; Gln ; Glu |
| Met | Leu ; Ile |
| Phe | Met ; Leu ; Tyr |
| Ser | Thr |
| Thr | Ser |
| Trp | Tyr |
| Tyr | Trp ; Phe |
| Val | Ile; Leu |

Unter dem Ausdruck "Salze" versteht man sowohl Salze von Carboxylgruppen als auch Säureadditionssalze von Aminogruppen der erfindungsgemäßen Proteinmoleküle. Salze von Carboxylgruppen können in an sich bekannter Weise hergestellt werden und umfassen anorganische Salze, wie zum Beispiel Natrium-, Calcium-, Ammonium-, Eisen- und Zinksalze, sowie Salze mit organischen Basen, wie zum Beispiel Aminen, wie Triethanolamin, Arginin, Lysin, Piperidin und dergleichen. Säureadditionssalze, wie zum Beispiel Salze mit Mineralsäuren, wie Salzsäure oder Schwefelsäure und Salze mit organischen Säuren, wie Essigsäure und Oxalsäure sind ebenfalls Gegenstand der Erfindung.

"Funktionale Derivate" erfindungsgemäßer Polypeptide können an funktionellen Aminosäure-Seitengruppen oder an deren N- oder C-terminalen Ende mit Hilfe bekannter Techniken ebenfalls hergestellt werden. Derartige Derivate umfassen beispielsweise aliphatische Ester von Carbonsäuregruppen, Amide von Carbonsäuregruppen, erhältlich durch Umsetzung mit Ammoniak oder mit einem primären oder sekundären Amin; N-Acylderivate freier Aminogruppen, hergestellt durch Umsetzung mit Acylgruppen; oder O-Acylderivate freier Hydroxygruppen, hergestellt durch Umsetzung mit Acylgruppen.

Erfindungsgemäß mit umfasste "funktionale Äquivalente" sind Homologe zu den hierin konkret offenbarten Proteinen/Polypeptiden. Diese besitzen wenigstens 60%, wie z.B. 70, 80 oder 85%, wie z.B. 90, 91, 92, 93, 94, 95, 96, 97, 98 oder 99%, Identität zu einer der konkret offenbarten Aminosäuresequenzen.

Unter "Identität" zwischen zwei Sequenzen wird insbesondere die Identität der Reste über die jeweils gesamte Sequenzlänge verstanden, insbesondere die Identität, die durch Vergleich mit Hilfe der Vector NTI Suite 7.1 (Vector NTI Advance 10.3.0, Invitrogen Corp.) (bzw. Software der Firma Informax (USA) unter Anwendung der Clustal Methode (Higgins DG, Sharp PM. Fast and sensitive multiple sequence alignments on a microcomputer. Comput Appl. Biosci. 1989 Apr;5(2):151-1) unter Einstellung folgender Parameter berechnet wird:

| Multiple alignment parameter: | |
|---|---|
| Gap opening penalty | 10 |
| Gap extension penalty | 0,05 |
| Gap separation penalty range | 8 |
| Gap separation penalty | off |
| % identity for alignment delay | 40 |
| Residue specific gaps | off |
| Hydrophilic residue gap | off |
| Transition weighing | 0 |

| Pairwise alignment parameter: | |
|---|---|
| FAST algorithm | off |
| K-tuple size | 1 |
| Gap penalty | 3 |
| Window size | 5 |
| Number of best diagonals | 5 |

Zur Herstellung der erfindungsgemäßen beschichteten Proteinfasern können die genannten Proteine auch in Mischung mit einem oder mehreren Polymeren eingesetzt werden, z. B als Dispergierungsmittel oder Verdicker für die spinnbare Lösung. Sofern die Proteine in Mischung mit einem oder mehreren Polymeren eingesetzt werden, sind den Mischungsverhältnissen dabei grundsätzlich keine Grenzen gesetzt, üblicherweise umfassen solche Mischungen aber 10 bis 99 Gew.-%, bevorzugt 50 bis 99 Gew.-%, besonders bevorzugt 80 bis 99 Gew.-%, Protein und 1 bis 90 Gew.-%, bevorzugt 1 bis 50 Gew.-%, besonders bevorzugt 1 bis 20 Gew.-%, eines oder mehrerer Polymerer, wobei die Gew.-% jeweils bezogen sind auf das Gesamtgewicht aus Protein und Polymer und zusammen 100 Gew.-% ergeben.

Der Begriff "Polymere" umfasst dabei sowohl Homo- als auch Copolymere, ausgenommen Proteine. Als Copolymere kommen sowohl statistische als auch alternierende Systeme, Blockcopolymere oder Pfropfcopolymere in Frage. Der Begriff Copolymere umfasst Polymere, die aus zwei oder mehr verschiedenen Monomeren aufgebaut sind, oder aber bei denen sich der Einbau mindestens eines Monomers in die Polymerkette auf verschiedene Art und Weise realisieren lässt, wie es z.B. bei den Stereoblockcopolymeren der Fall ist. Es können auch Abmischungen von Homo- und Copolymeren eingesetzt werden. Die Homo- und Copolymere können miteinander mischbar oder nicht mischbar sein. Die für die erfindungsgemäßen Verfahren geeigneten Polymere können synthetischen Ursprungs sein, es können aber auch natürlich vorkommende Polymere, beispielsweise auf Polysaccharidbasis, sein. Geeignete Polymere sind beispielsweise Polyvinylalkohol, Poly-N-vinylpyrrolidon, Polyvinylformamid, Polyethylenoxid, Polyvinylamin, Polyvinylacetat, Polyacrylsäure, Polyacrylsäureester, Polyacrylamid, Polyaccharide wie Cellulose, Celluloseether wie z.B. Methylcellulose (mit einem Substitutionsgrad von 3 bis 40 %), Ethylcellulose, Butylcellulose, Hydroxymethylcellulosen; Hydroxyethylcellulosen; Hydroxypropylcellulosen, Isopropylcellulose, Celluloseester wie z.B. Celluloseacetat, Stärken, modifizierte Stärken wie z.B. Methylether-Stärke, Alginat.

Geeignete, dem Fachmann bekannte Verfahren zum Herstellen von Proteinfasern des genannten Durchmessers aus Lösung und Dispersion sind beispielsweise in A. Echte, Handbuch der Technischen Polymerchemie, VCH Verlagsgesellschaft mbH, Weinheim, 1993, Kap. 9.6.3.2 "Trockenspinnen" und 9.6.3.3 "Naßspinnen" S. 575-577, beschrieben. Bevorzugte Herstellverfahren aus Lösungen sind solche, bei denen als Lösungsmittel Wasser zum Einsatz kommt, da dadurch mögliche toxikologische, arbeitssicherheitsbedingte und zulassungsrechtliche Schwierigkeiten vermieden werden können. So konnten die Autoren von Adv. Mater. 2009, 21, 366-370 die Proteinfasern aus regeneriertem Bombyx mori Silk Fibroin aus wässriger LiBr-Lösung mit Zugabe von Polyethylenglykol mit der Nassspinnmethode herstellen.
Da die Löslichkeiten der Proteine in Wasser aber oft nicht ausreichend sind und die Methoden zur Herstellung von wässrigen Proteinlösungen mehrere komplexe Stufen enthalten (unter anderem Dialyse), bieten sich in diesen Fällen zur Herstellung von Fasern bevorzugt Lösungen in organischen Lösungsmitteln, beispielsweise Essigsäure oder insbesondere Ameisensäure, an.

Im Rahmen der vorliegenden Erfindung bevorzugte, dem Fachmann bekannte Verfahren zum Herstellen von Proteinfasern des genannten Durchmessers aus Lösung sind Elektrospinn- oder Zentrifugenspinnverfahren, insbesondere Elektrospinnverfahren. Verfahren zum Elektrospinnen sind beispielsweise in D. H. Reneker und H. D. Chun, Nanotechn. 7 (1996) 216 f., A. Greiner und J. Wendorff, Angew. Chemie Int. Ed. 119 (2007) 5770-5805, WO 2006/089522 A1, WO 2009/074630, WO 2009/010443 beschrieben. Zentrifugenspinnverfahren, bei denen die polymerhaltige Schmelze, Lösung oder Dispersion in ein rotierendes Behältnis gebracht und durch Zentrifugalkräfte aus dem Behältnis in Form von Fasern ausgetragen wird, sind beispielsweise beschrieben in EP 624 665 A und EP 1 088 918 A.

Die beim Elektrospinnen einzusetzende Lösung kann auf alle dem Fachmann bekannten Arten elektroversponnen werden.
In einer bevorzugten Ausführungsform des Elektrospinnens wird die zu verspinnende Lösung in ein elektrisches Feld mit der Stärke von im Allgemeinen zwischen 0,01 bis 10 kV/cm, bevorzugt zwischen 1 und 6 kV/cm und besonders bevorzugt zwischen 2 und 4 kV/cm, eingebracht, indem sie aus einer oder mehreren Kanülen unter geringem Druck ausgepresst wird. Sobald die elektrischen Kräfte die Oberflächenspannung der Tropfen an der Kanülenspitze übersteigen, erfolgt der Massentransport in Form eines Jets auf die gegenüberliegende Elektrode. Das ggf. vorliegende Lösungsmittel verdampft im Zwischenelektrodenraum und der proteinhaltige Feststoff liegt dann in Form von Fasern auf der Gegenelektrode vor. Das Spinnen kann in beiden vertikalen Richtungen (von unten nach oben und von oben nach unten) und in horizontaler Richtung erfolgen.
In einer weiteren bevorzugten Ausführung des Elektrospinnverfahrens wird eine cylinder-basierte Vorrichtung, z.B. Nanospider der Fa. Elmarco (Czech Rep.), eingesetzt. Die eingesetzte Lösung befindet sich in einem Behälter, in dem eine Metallwalze permanent rotiert bzw. die Spinnformulierung wird auf die Walze mit separater Einrichtung dosiert. Die Walze kann glatt, strukturiert oder mit Metalldrähten versehen sein. Dabei befindet sich ein Teil der Formulierung beständig auf der Walzenoberfläche. Das elektrische Feld zwischen der Walze und der Gegenelektrode (oberhalb der Walze) bewirkt, dass sich aus der Formulierung erst flüssige Jets ausbilden, die dann auf dem Weg zur Gegenelektrode ggf. vorhandenes Lösungsmittel verlieren bzw. die Schmelze erstarrt. Ein Nanofaservlies (Faserflächengebilde) entsteht auf dem Substrat (z.B. aus Polypropylen, Polyester oder Cellulose), das zwischen den beiden Elektroden vorbeigeführt wird. Das elektrische Feld hat im Allgemeinen eine Stärke zwischen 0,01 bis 10 kV/cm, bevorzugt zwischen 1 und 6 kV/cm und besonders bevorzugt zwischen 2 und 4 kV/cm. Insbesondere hat das elektrische Feld in dieser Ausführungsform eine Stärke von 2,1 kV/cm (82 kV bei 25 cm Elektrodenabstand). Das Spinnen kann in beiden vertikalen Richtungen (von unten nach oben und von oben nach unten) und in horizontaler Richtung erfolgen.

Der Lösung oder Dispersion des Proteins können Additive zugegeben werden, um beispielsweise die Viskosität oder Oberflächenspannung zu verändern, wodurch sich bei den erfindungsgemäßen Verfahren z.B. die Faserbildung oder Fasermorphologie gezielt beeinflussen läßt. Bevorzugte Additive sind dem Fachmann bekannte und in der Literatur beschriebene Verdicker und Tenside.

In einer bevorzugten Ausführungsform der Erfindung können der Lösung oder Dispersion des Proteins ein oder mehrere Wirkstoffe zugesetzt werden, die auf einen lebenden Organismus gezielt eine spezifische Wirkung, insbesondere eine pharmakologische, agrochemische, medizinische oder kosmetische Wirkung, entfalten. Bei diesen Wirkstoffen kann es sich um Pharmawirkstoffe, kosmetische Effektstoffe, agrochemische Wirkstoffe (Fungizide, Herbizide, Insektizide), Nahrungs- oder Futtermittelzusätze, biologische Wirkstoffe (Peptide, Wachstumsfaktoren, Bakterien) oder Kombination von mehreren dieser Wirkstoffe handeln. Die Art oder Formulierung der Wirkstoffe, ihre einzusetzenden Mengen und Konzentrationen sowie die gezielte spezifische Wirkung im lebenden Organismus sind dem Fachmann als solche bekannt und in der Literatur beschrieben (s. beispielsweise WO 2001/54667, WO 2004/014304, WO 2007/082936, WO 2007/093232, und die nicht vorveröffentlichten EP 09156540.8 (Aktenzeichen) und EP 08162122.9 (Aktenzeichen)). In der Regel werden in dieser Ausführungsform der Erfindung Wirkstoffmengen von 0,01 bis 80 Gew.-%, bevorzugt 1 bis 70 Gew.-%, besonders bevorzugt 10 bis 50 Gew.-%, jeweils bezogen auf das Gesamtgewicht von Protein und Wirkstoff, eingesetzt.
Ziel des Zusatzes der genannten Wirkstoffe ist, daß diese nach der in der Folge noch beschriebenen Applikation der erfindungsgemäßen beschichteten Proteinfasern oder Faserflächengebilde an oder auf lebenden Organismen freigesetzt bzw. abgegeben werden, und an oder in dem lebenden Organismus gezielt eine gewünschte spezifische Wirkung entfalten.

Die nach den genannten Verfahren aus Lösung oder Dispersion eines Proteins herstellbaren Fasern haben in der Regel einen Durchmesser im Bereich von 10 nm bis 10 µm, bevorzugt von 20 nm bis 5 µm, besonders bevorzugt von 50 nm bis 2 µm.

Erfindungswesentlich ist, daß diese Fasern während oder nach ihrer Herstellung mit einem 2-Cyanacrylsäureester kontaktiert werden.

Geeignete 2-Cyanacrylsäureester, die dem Fachmann grundsätzlich bekannt und in der Literatur beschrieben sind, sind beispielsweise Methyl-, Ethyl-, n-Butyl-, Octyl-, Allyl-, oder Methoxyethylester der 2-Cyanacrylsäure, insbesondere Ethyl-2-cyanacrylat.

Die Kontaktierung der Proteinfasern kann erfindungsgemäß erfolgen, indem die Fasern während ihrer Herstellung einer Atmosphäre ausgesetzt sind, die gasförmige 2-Cyanacrylsäureester enthält. Der Partialdruck der 2-Cyanacrylsäureester in der Gasphase ist dabei gleich oder kleiner als der Dampfdruck des eingesetzten 2-Cyanacrylsäureesters bei der jeweiligen Verarbeitungstemperatur. Bei druckloser Verfahrensführung liegt der Partialdruck der eingesetzten 2-Cyanacrylsäureester in der Regel im Bereich von 1 mbar bis 1 bar, bevorzugt im Bereich von 50 mbar bis 800 mbar, besonders bevorzugt im Bereich von 100 mbar bis 500 mbar. Bei einer Druckfahrweise können die Partialdrücke der eingesetzten 2-Cyanacrylsäureester auch deutlich über diesen Werten liegen.

Bevorzugt erfolgt die Kontaktierung der Proteinfasern mit gasförmigem 2-Cyanacrylsäureester, indem die Fasern nach ihrer Herstellung einer Atmosphäre ausgesetzt sind, die gasförmige 2-Cyanacrylsäureester enthält. D.h. es werden in einem ersten Schritt die Proteinfasern nach den oben beschriebenen Verfahren hergestellt, und erst in einem zweiten separaten Schritt erfolgt die Kontaktierung der Proteinfasern mit gasförmigem 2-Cyanacrylsäureester. Der Vorteil dieser Variante besteht darin, daß die temperaturabhängigen Dampfdrücke der 2-Cyanacrylsäureester unabhängig von der Temperatur der Proteinfaserherstellung gewählt werden können. Bei druckloser Verfahrensführung liegt der Partialdruck der eingesetzten 2-Cyanacrylsäureester in der Regel im Bereich von 1 mbar bis 1 bar, bevorzugt im Bereich von 50 mbar bis 800 mbar, besonders bevorzugt im Bereich von 100 mbar bis 500 mbar. Bei einer Druckfahrweise können die Partialdrücke der eingesetzten 2-Cyanacrylsäureester auch deutlich über diesen Werten liegen.

Die Kontaktierung der Proteinfasern mit gasförmigem 2-Cyanacrylsäureester sowohl während, als auch nach ihrer Herstellung erfolgt üblicherweise über einen Zeitraum von 1 s bis 60 min, bevorzugt von 10 s bis 30 min,besonders bevorzugt von 1 min bis 10 min.

In einer weiteren Ausführungsform der Erfindung kann die Kontaktierung der Proteinfasern mit 2-Cyanacrylsäureester auch erfolgen, indem die 2-Cyanacrylsäureester bereits der Lösung oder Dispersion des Proteins zugesetzt werden, aus der die Proteinfasern hergestellt werden (selbstverständlich ist diese Ausführungsform nicht möglich, wenn die Inhaltsstoffe der Lösung oder Dispersion chemisch mit den 2-Cyanacrylsäureestern reagieren oder ihre Polymerisation hervorrufen, was beispielsweise bei wäßrigen Lösungen der Fall ist). Die Konzentration der 2-Cyanacrylsäureester in der Lösung oder Dispersion liegt bei dieser Ausführungsform der Erfindung üblicherweise im Bereich von 0,1 bis 10 Gew.-%, bevorzugt von 0,5 bis 5 Gew.-%, besonders bevorzugt von1 bis 5 Gew.-%, jeweils bezogen auf das Gesamtgewicht der Lösung oder Dispersion.

In einer weiteren Ausführungsform der Erfindung kann die Kontaktierung der Proteinfasern mit 2-Cyanacrylsäureester auch erfolgen, indem die Fasern nach ihrer Herstellung mit einer Lösung enthaltend die 2-Cyanacrylsäureester behandelt werden. Geeignete Lösungsmittel für 2-Cyanacrylsäureester sind beispielsweise Aceton oder 2-Butanon. Die Konzentration der 2-Cyanacrylsäureester in dieser Lösung liegt bei dieser Ausführungsform der Erfindung üblicherweise im Bereich von 0,1 bis 10 Gew.-%, bevorzugt von 0,5 bis 5 Gew.-%, besonders bevorzugt von1 bis 5 Gew.-%, jeweils bezogen auf das Gesamtgewicht der Lösung. Die Temperatur, bei der die Kontaktierung erfolgt, liegt üblicherweise im Bereich von 5 bis 90 °C, bevorzugt von 15 bis 50 °C, besonders bevorzugt von 18 bis 30 °C. Die Kontaktierung der Proteinfasern mit der Lösung der 2-Cyanacrylsäureester erfolgt in der Regel über einen Zeitraum von 1 s bis 60 min, bevorzugt von 10 s bis 30 min, besonders bevorzugt von 1 min bis 10 min.

Von den beschriebenen Ausführungsformen der erfindungsgemäßen Verfahren ist die Kontaktierung der Proteinfasern mit 2-Cyanacrylsäureester bevorzugt, bei der die Fasern nach oder während ihrer Herstellung einer Atmosphäre ausgesetzt werden, die gasförmige 2-Cyanacrylsäureester enthält.

Die beschriebenen Beschichtungen der Proteinfasern mit 2-Cyanacrylsäureester sind nicht auf die Fasern als solche beschränkt, sondern können entsprechend auch an den aus den Proteinfasern gebildeten Faserflächengebilden durchgeführt werden.

Die im Verlauf der erfindungsgemäßen Verfahren herstellbaren Proteinfasern haben einen Durchmesser im Bereich von 10 nm bis 10 µm, bevorzugt von 20 nm bis 5 µm, besonders bevorzugt von 50 nm bis 2 µm. Die Länge der Fasern hängt vom Verwendungszweck ab und beträgt in der Regel 50 µm bis hin zu mehreren Kilometern.

Durch die Kontaktierung der Proteinfasern oder der Faserflächengebilde mit 2-Cyanacrylsäureester scheidet sich monomeres 2-Cyanacrylat ab und wird zu Poly-2-cyanacrylaten polymerisiert. Die Abscheidung erfolgt in der Regel in Form einer auf der Proteinfaser haftenden, besonders bevorzugt vollständigen, Beschichtung. Die Beschichtung kann aber auch teilweise erfolgen, d.h. die Oberfläche der Proteinfasern wird nicht vollständig beschichtet. Je nach Morphologie der Fasern ist es auch möglich, daß die gebildeten Poly-2-cyanacrylate nicht oder nur zum Teil in Form einer Beschichtung an der Faser haften, sondern stattdessen oder auch in der Faser oder an der Faser haften.

Die erfindungsgemäßen beschichteten Proteinfasern sind nach den erfindungsgemäßen Verfahren herstellbar. Bevorzugte erfindungsgemäße beschichtete Proteinfasern umfassend Proteinfasern mit einem Durchmesser im Bereich von 10 nm bis 10 µm, bevorzugt von 20 nm bis 5 µm, besonders bevorzugt von 50 nm bis 2 µm, und eine auf den Proteinfasern haftende Beschichtung aus Poly-2-Cyanacrylsäureester, wobei die Dicke der Beschichtung besonders bevorzugt im Bereich von 1 bis 200 nm, insbesondere von 10 bis 100 nm, liegt.

Die erfindungsgemäßen beschichteten Proteinfasern eignen sich insbesondere zur Herstellung von Faserflächengebilden. Die Herstellung der Faserflächengebilde kann entweder schon im gleichen Verfahrensschritt wie die Herstellung der Proteinfasern erfolgen, beispielsweise wie oben beschrieben bei der direkten Herstellung von Faserflächengebilden durch Elektrospinnen, oder in einem separaten Verfahrensschritt nach dem Fachmann bekannten und in der Literatur beschriebenen Verfahren im Anschluß an die Herstellung der erfindungsgemäßen beschichteten Proteinfasern.

Diese erfindungsgemäßen Faserflächengebilde können in zahlreichen verschiedenen Anwendungsbereichen eingesetzt werden, zum Beispiel zur Herstellung von Nonwovens oder Vliesen, insbesondere Vliesen zur Anwendung in kosmetischen Erzeugnissen, Textilien, insbesondere Haushaltstextilien, Reinigungsprodukten, Medizinprodukten (wie Wundabdeckungen oder Gesichtsmasken), Hygieneprodukte wie Windeln, Inkontinenz-Produkte, Slipeinlagen, Monatsbinden, Tampons, Pads zur Haut- und Gesichtspflege und dergleichen, Zellkulturträger. Die genannten Gegenstände können ganz oder nur teilweise aus den Faserflächengebilden bestehen, z. B in Form von Beschichtungen oder/und Bestandteilen. Bevorzugt werden die erfindungsgemäßen Faserflächengebilde als Filter und medizinische Träger verwendet.
Besonders bevorzugte Faserflächengebilde werden verwendet als Wundbehandlungsund Wundversorgungsprodukte, Wundauflagen, Pflaster, Tamponaden, Wundkleber, Bandagen, Verbandmaterialien. Sie können beispielsweise verwendet werden zur oberflächlichen Abdeckung kleinerer Wunden, wie Schnittwunden, oder größerer Wunden, wie diabetische Wunden, Geschwüren, wie Druckgeschwüre, Operationswunden, Brandwunden, Ekzeme und dergleichen. Beispielsweise können erfindungsgemäße Faserflächengebilde zum Einsatz gelangen bei der Behandlung von blutenden oder nichtblutenden Wunden oder Verletzungen im Bereich der Haut, der Augen, der Ohren, der Nase, der Mundhöhle, der Zähne, sowie im Körperinneren, wie Operation im Intestinalbereich (Magen, Darm, Leber, Nieren, Harnwege), Thorax (Herz, Lunge), Genitalbereich, Schädel, Muskulatur; bei der Behandlung und Nachsorge von Wunden im Zusammenhang mit der Transplantation von Geweben, Gefäßen oder Organen.

Die nach den erfindungsgemäßen Verfahren herstellbaren beschichteten Proteinfasern sowie Faserflächengebilde besitzen gegenüber bekannten Nanofasern eine verbesserte Wasser- bzw. Feuchtigkeitsbeständigkeit, d.h. sie weisen unter Wasser- bzw. Feuchtigkeitseinwirkung eine verringerte Löslichkeit, Quellung und/oder Veränderung der mechanischen Eigenschaften und/oder der Durchflußeigenschaften und/oder der Faserstruktur und/oder ein verbessertes Zersetzungs- bzw. Abbauverhalten auf. Die Verwendung organischer Lösungsmittel wird bei den erfindungsgemäßen Verfahren wenn möglich weitgehend vermieden. Ein weiterer Vorteil der erfindungsgemäßen beschichteten Proteinfasern besteht darin, daß polymerisierte 2-Cyanacrylsäureester aus medizinischer bzw. toxikologischer Sicht unbedenklich sind (s. beispielsweise Handbook of Adhesive Technology, 2nd Ed., A. Pizzi, K. Mittal, Marcel Decker (Ed.), 2003, S. 809) und für viele Anwendungen, beispielsweise im Medizinsektor, zugelassen sind.

Die Erfindung wird nachstehend anhand von Beispielen näher erläutert.

Es zeigen:
- Fig. 1: eine rasterelektronenmikroskopische Aufnahme der in Beispiel V-1 erhaltenen Proteinfasern (Protein S16, nicht kontaktiert, vor Wasserbehandlung)
- Fig. 2: eine rasterelektronenmikroskopische Aufnahme der in Beispiel V-1 erhaltenen Proteinfasern (Protein S16, nicht kontaktiert, nach Wasserbehandlung)
- Fig. 3: eine rasterelektronenmikroskopische Aufnahme der in Beispiel 1 erhaltenen Proteinfasern (Protein S16, kontaktiert mit Ethyl-2-cyanacrylat, vor Wasserbe- handlung)
- Fig. 4: eine rasterelektronenmikroskopische Aufnahme der in Beispiel 1 erhaltenen Proteinfasern (Protein S16, kontaktiert mit Ethyl-2-cyanacrylat, nach Wasserbe- handlung)
- Fig. 5: eine rasterelektronenmikroskopische Aufnahme der in Beispiel 2 erhaltenen Proteinfasern (Protein S16, kontaktiert mit einer Lösung von Ethyl-2- cyanacrylat, vor Wasserbehandlung)
- Fig. 6: eine rasterelektronenmikroskopische Aufnahme der in Beispiel 2 erhaltenen Proteinfasern (Protein S16, kontaktiert mit einer Lösung von Ethyl-2- cyanacrylat, nach Wasserbehandlung)
- Fig. 7: eine rasterelektronenmikroskopische Aufnahme der in Beispiel V-3 erhaltenen Proteinfasern (Protein R16, nicht kontaktiert, vor Wasserbehandlung)
- Fig. 8: eine rasterelektronenmikroskopische Aufnahme der in Beispiel V-3 erhaltenen Proteinfasern (Protein R16, nicht kontaktiert, nach Wasserbehandlung)
- Fig. 9: eine rasterelektronenmikroskopische Aufnahme der in Beispiel 3 erhaltenen Proteinfasern (Protein R16, kontaktiert mit Ethyl-2-cyanacrylat, vor Wasserbe- handlung)
- Fig. 10: eine rasterelektronenmikroskopische Aufnahme der in Beispiel 3 erhaltenen Proteinfasern (Protein R16, kontaktiert mit Ethyl-2-cyanacrylat, nach Wasserbe- handlung)
- Fig. 11 A-D: Photographische Widergabe der R16-Proteinfasern, wie sie in Vergleichs- beispiel V-4a und Beispielen 4 b-d nach 24-stündiger Inkubation im Protei- nase K enthaltenden Puffer anfielen (Fig. 11A: nicht mit Ethyl-2- cyanacrylat kontaktierte R16-Proteinfasern; Fig. 11 B: 20 Sekunden mit Ethyl-2-cyanacrylat behandelte R16-Proteinfasern; Fig. 11 C: 60 Sekunden mit Ethyl-2-cyanacrylat behandelte R16-Proteinfasern; Fig. 11 D: 120 Se- kunden mit Ethyl-2-cyanacrylat behandelte R16-Proteinfasern)
- Fig. 12: Absorptionsphotometrische Bestimmung der Proteinfaser-Abbauprodukte in den nach enzymatischem Abbau gemäß Beispielen V-4a und 4 b-d er- haltenen Überständen

### Beispiele:

### Nicht erfindungsgemäße Beispiele, die dem Vergleich dienen, sind mit vorangestelltem "V-" gekennzeichnet.

### Proteinfaserherstellung:

Die in den Beispielen beschriebenen Proteinfasern wurden nach den folgenden entweder spitzenbasierten oder walzenbasierten Elektrospinnverfahren hergestellt. Weitergehende spezifische Angaben werden bei den einzelnen Beispielen genannt.

### Spitzenbasiertes Elektrospinnverfahren:

Zur Herstellung der Proteinfasern nach dem spitzenbasierten Elektrospinnverfahren wurde eine Vorrichtung eingesetzt, bei der eine mit einem Pol einer Spannungsquelle verbundenen Kapillardüse zum Verdüsen der Proteindispersion oder -lösung verwendet wird. Gegenüber dem Ausgang der Kapillardüse ist in einem Abstand von etwa 20 cm eine mit dem anderen Pol der Spannungsquelle verbundene quadratische Gegenelektrode angeordnet, die als Kollektor für die gebildeten Fasern fungiert. Während des Betriebs der Vorrichtung wird an den Elektroden eine Spannung zwischen 15 kV und 35 kV eingestellt und die Proteindispersion oder -lösung unter einem geringen Druck durch die Kapillardüse ausgetragen. Aufgrund der durch das starke elektrische Feld von 0,9 bis 2 kV/cm erfolgenden elektrostatischen Aufladung der Proteindispersion oder -lösung entsteht ein auf die Gegenelektrode gerichteter Materialstrom, der sich auf dem Wege zur Gegenelektrode unter Faserbildung verfestigt, infolge dessen sich auf der Gegenelektrode Fasern mit Durchmessern im Mikro- und Nanometerbereich abscheiden.

### Walzenbasiertes Elektrospinnverfahren:

Zur Herstellung der Proteinfasern nach dem walzenbasierten Elektrospinnverfahren wurde eine Vorrichtung eingesetzt, bei der sich eine als Elektrode geschaltete gezackte Walze in einem Behälter mit Proteindispersion oder -lösung dreht (Nanospider-Apparatur der Firma Elmarco). Die Gegenelektrode befindet sich oberhalb der Walze. Die Proteindispersion oder -lösung geriet bei jeder Drehung der Walze in das starke elektrische Feld und mehrere Materialströme wurden gebildet. Die Fasern wurden auf einem ruhenden Trägervlies abgeschieden.

### Kontaktierung mit 2-Cyanacrylsäureestern:

Die erfindungsgemäßen beschichteten Proteinfasern wurden entweder mit gasförmigen oder in einem Lösungsmittel gelösten 2-Cyanacrylsäureestern kontaktiert. Weitergehende spezifische Angaben werden bei den einzelnen Beispielen genannt.

### Test der Wasser- bzw. Feuchtigkeitsbeständigkeit:

Die gemäß den Beispielen und Vergleichsbeispielen hergestellten Proteinfasern und erfindungsgemäßen beschichteten Proteinfasern wurden zur Ermittlung der Wasser- bzw. Feuchtigkeitsbeständigkeit für einen Zeitraum von 24 h in ruhendes Wasser mit einer Temperatur von 23°C eingebracht. Nach anschließender Trocknung wurden elektronen- oder lichtmikroskopische Aufnahmen angefertigt. Durch Vergleich per Augenschein mit entsprechenden elektronen- oder lichtmikroskopischen Aufnahmen der identischen Proteinfaserproben vor der Wasserbehandlung läßt sich erkennen, ob und wie stark sich die Fasern, ihre Morphologie oder Gefügestruktur unter der Wassereinwirkung verändert hat, d.h. wie wasser- bzw. feuchtigkeitsbeständig die Fasern sind.

### Beispiel V-1 und 1:

### Als Protein wurde ein Protein S16 eingesetzt.

Für die Herstellung von verspinnbaren S16-Protein-Lösungen wurden S16-Protein-Microbeads genutzt. Diese können wie in WO 2008/155304 beschrieben hergestellt werden. Alternativ kann eine Herstellung wie folgt durchgeführt werden.
Die Herstellung des S16-Proteins erfolgt biotechnologisch unter Verwendung plasmidhaltiger Escherichia coli Expressionsstämme (dabei kamen Plasmidvektoren bzw. E. coli-Produktionsstämme zum Einsatz, welche kodierende DNA-Sequenzen für das S16-Protein enthielten). Design und Klonierung des S16-Proteins sind analog zu Hümmerich et al. (Biochemistry 43, 2004, 13604-13012) durchführbar. Im Gegensatz zum dort beschriebenen Verfahren wurde S16-Protein im E. coli-Stamm BL21 Gold (DE3) (Stratagene) hergestellt. Die Anzucht erfolgt in Techfors-Fermentern (Infors HAT, Schweiz) unter Verwendung eines Minimalmediums und Fed-Batch Techniken.

| | |
|---|---|
| Minimalmedium: | 2,5 g/l Citronensäuremonohydrat |
| | 4 g/l Glycerin |
| | 12,5 g/l Kaliumdihydrogenphosphat |
| | 6,25 g/l Ammoniumsulfat |
| | 1,88 g/l Magnesiumsulfatheptahydrat |
| | 0,13 g/l Calciumchloriddihydrat |
| | 15,5 ml/l Spurenelementelösung (40 g/l Citronensäuremonohydrat; 11 g/l Zink(II)sulfatheptahydrat; 8,5 g/l Diammoniumeisen(II)sulfatheptahydrat; 3 g/l Mangan(II)sulfatmonohydrat; 0,8 g/l Kupfer(II)sulfatpentahydrat; 0,25 g/l Kobalt(II)sulfathepta-hydrat) |
| | 3 ml/l Vitaminlösung (6,3 mg/ml Thiaminhydrochlorid; 0,67 mg/ml Vitamin B12) |
| | pH 6,3 |
| | |
| Feed-Lösung: | 790 g/l Glycerin |
| | 6,9 g/l Citronensäuremonohydrat |
| | 13,6 g/l Natriumsulfat |
| | 1,05 g/l Diammoniumeisen(II)sulfatheptahydrat |
| | 13 mg/l Thiaminhydrochlorid |

Die Zellen wurden bei 37°C bis zu einer OD600 von 100 angezogen, danach erfolgte die Induktion der Proteinexpression mit 0,1 mM Isopropyl β-D-1-thiogalactopyranoside (IPTG). Am Ende der Fermentation (8 bis 12 Stunden nach Induktion) wurden die Kulturen geerntet. Der Hauptanteil des Proteins befand sich in "Inclusion Bodies".

Nach der Zellernte wurde das Pellet in 20mM 3-(-N-Morpholino)propanesulfonic acid (MOPS) pH 7,0 resuspendiert (5L Puffer pro Kilogramm Feuchtmasse). Anschließend erfolgte der Zell-Aufschluss unter Verwendung eines Micofluidizer M-110EH (Microfluidics, US) bei Drücken von 1200 bis 1300 bar. Nach Sedimentation enthielt das Pellet nach Aufschluss neben den "Inclusion Bodies" noch Zelltrümmer und Membranbestandteile, welche durch zwei Waschschritte entfernt wurden. In einem ersten Waschschritt wurde das Pellet in 2,5 Volumen Tris-Puffer (50 mM Tris/HCl, 0,1 % Triton X-100, pH 8,0) resuspendiert und anschließend der verbleibende Feststoff durch Zentrifugation sedimentiert. Ein zweiter Waschschritt erfolgte unter Verwendung von Tris-Puffer (50 mM Tris/HCl, 5mM EDTA, pH 8,0). Das abermals nach Sedimentation erhaltene Pellet war nahezu frei von Membran- und Zelltrümmern.

Die gereinigten "Inclusion Bodies" wurden in Guanidiniumthiocyanat (Roth, Germany) gelöst, wobei pro 1 g Pellet (Feuchtmasse) 1,6 g Guanidiniumthiocyanat zugegeben wurden. Die "Inclusion Bodies" lösten sich unter Rühren bei leichter Erwärmung (50°C). Zur Abtrennung evtl. vorhandener nicht-löslicher Bestandteile wurde anschließend noch eine Zentrifugation durchgeführt. Um eine wässrige S16-Proteinlösung zu erhalten, wurde dann eine 16-stündige Dialyse gegen 5 mM Kaliumphosphatpuffer (pH 8,0) durchgeführt (Verdünnungsfaktor der Dialyse: 200).

Verunreinigende E. coli-Proteine bildeten bei der Dialyse Aggregate, welche durch Zentrifugation abgetrennt werden konnten. Die erhaltene Proteinlösung wies eine Reinheit von ∼95% S16-Protein auf.

Um eine lagerfähige Form des Proteins herzustellen, wurde die wässrige Proteinlösung durch Fällung zu Protein-Microbeads weiterverarbeitet. Zur Herstellung von S16-Protein-Microbeads wurde die wässrige S16-Proteinlösung mit 0,25 Volumenteilen einer 4-molaren Ammoniumsulfatlösung versetzt. Unter Einwirkung des Ammoniumsulfats assemblieren die Proteinmonomere zu kugelförmigen Gebilden, welche hier als Microbeads bezeichnet werden. Die Microbeads wurden durch Zentrifugation abgetrennt, drei Mal mit destilliertem Wasser gewaschen und anschließend gefriergetrocknet.

Für die Herstellung einer verspinnbaren Lösung wurden 10 Gewichtsteile S16-Protein-Microbeads in 90 Gewichtsteilen wasserfreier Ameisensäure (Reinheit 99,9 Gew.-%) gelöst.

Diese Proteinlösung wurde nach dem walzenbasierten Elektrospinnverfahren zu Proteinfasern verarbeitet, wobei folgende Verfahrensparameter gewählt wurden:

| | |
|---|---|
| Spannung: | 70-82 kV |
| Elektrodenabstand: | 25 cm |
| relative Luftfeuchte: | 22% |
| Temperatur: | 24°C |

Die so erhaltenen Proteinfasern (Beispiel V-1) werden in Fig. 1 gezeigt.

Ein Teil der in Beispiel V-1 erhaltenen Proteinfasern wurde wie oben beschrieben bzgl. der Wasser- bzw. Feuchtigkeitsbeständigkeit getestet. Fig. 2 zeigt diese Proteinfasern nach dem Test.

Ein anderer Teil der in Beispiel V-1 erhaltenen Proteinfasern wurde wie folgt mit Ethyl-2-Cyanacrylat kontaktiert:

0,2 g Ethyl-2-Cyanacrylat der Fa. Sigma Aldrich wurden in ein Glasfläschchen mit einem Volumen von 10 ml gegeben und anschließend bei einer Temperatur von 150 - 170°C in die Gasphase gebracht, d.h. verdampft. Anschließend wurde das Substrat mit den in Beispiel V-1 erhaltenen Proteinfasern für einen Zeitraum von 1 Minute in dieser Gasphase kontaktiert. Die so erhaltenen beschichteten Proteinfasern (Beispiel 1) werden in Fig. 3 gezeigt.

Ein Teil der in Beispiel 1 erhaltenen beschichteten Proteinfasern wurde wie oben beschrieben bzgl. der Wasser- bzw. Feuchtigkeitsbeständigkeit getestet. Fig. 4 zeigt diese beschichteten Proteinfasern nach dem Test.

Ergebnis: Während sich die nicht mit 2-Cyanacrylat kontaktierten Proteinfasern in ihrer Faserstruktur deutlich veränderten, blieb die Faserstruktur der mit 2-Cyanacrylat kontaktierten beschichteten Proteinfasern weitgehend erhalten.

### Beispiel V-2 und 2:

Als Protein wurde das in Beispielen V-1 und 1 beschriebene Protein S16 eingesetzt und auf die ebenfalls in Beispielen V-1 und 1 beschriebene Art zu Proteinfasern verarbeitet.

Die so erhaltenen Proteinfasern wurden wie folgt mit Ethyl-2-Cyanacrylat kontaktiert:

0,1 g Ethyl-2-Cyanacrylat wurden in 9,9 g Toluol gelöst. Anschließend wurde das Substrat mit den in Beispiel 2 erhaltenen Proteinfasern für einen Zeitraum von 10 Sekunden mit dieser toluolischen Ethyl-2-Cyanacrylat Lösung kontaktiert und abschließend getrocknet. Die so erhaltenen beschichteten Proteinfasern (Beispiel 2) werden in Fig. 5 gezeigt.

Ein Teil der in Beispiel 2 erhaltenen beschichteten Proteinfasern wurde wie oben beschrieben bzgl. der Wasser- bzw. Feuchtigkeitsbeständigkeit getestet. Fig. 6 zeigt diese beschichteten Proteinfasern nach dem Test.

Ergebnis: Während sich die nicht mit 2-Cyanacrylat kontaktierten Proteinfasern in ihrer Faserstruktur deutlich veränderten, blieb die Faserstruktur der mit 2-Cyanacrylat kontaktierten beschichteten Proteinfasern weitgehend erhalten.

### Beispiel V-3 und 3:

### Als Protein wurde ein Protein R16 eingesetzt.

Die Herstellung von verspinnbaren R16-Protein-Lösungen erfolgte analog zu der in Beispielen V-1 und 1 beschriebenen Herstellung der S16-Protein-Lösungen.

Diese R16-Proteinlösung wurde nach dem walzenbasierten Elektrospinnverfahren zu Proteinfasern verarbeitet, wobei folgende Verfahrensparameter gewählt wurden:

| | |
|---|---|
| Spannung: | 82 kV |
| Elektrodenabstand: | 25 cm |
| relative Luftfeuchte: | 33% |
| Temperatur: | 24°C |

Die so erhaltenen Proteinfasern (Beispiel V-3) werden in Fig. 7 gezeigt.

Ein Teil der in Beispiel V-3 erhaltenen Proteinfasern wurde wie oben beschrieben bzgl. der Wasser- bzw. Feuchtigkeitsbeständigkeit getestet. Fig. 8 zeigt diese Proteinfasern nach dem Test.

Ein anderer Teil der in Beispiel V-3 erhaltenen Proteinfasern wurde wie folgt mit Ethyl-2-Cyanacrylat kontaktiert:

0,2 g Ethyl-2-Cyanacrylat der Fa. Sigma Aldrich wurden in ein Glasfläschchen mit einem Volumen von 10 ml gegeben und anschließend bei einer Temperatur von 150 - 170°C in die Gasphase gebracht, d.h. verdampft. Anschließend wurde das Substrat mit den in Beispiel V-3 erhaltenen Proteinfasern für einen Zeitraum von 1 Minute in dieser Gasphase kontaktiert. Die so erhaltenen beschichteten Proteinfasern (Beispiel 3) werden in Fig. 9 gezeigt.

Ein Teil der in Beispiel 3 erhaltenen beschichteten Proteinfasern wurde wie oben beschrieben bzgl. der Wasser- bzw. Feuchtigkeitsbeständigkeit getestet. Fig. 10 zeigt diese beschichteten Proteinfasern nach dem Test.

Ergebnis: Während die Faserstruktur der nicht mit 2-Cyanacrylat kontaktierten Proteinfasern vollständig zerstört wurde, blieb die Faserstruktur der mit 2-Cyanacrylat kontaktierten beschichteten Proteinfasern weitgehend erhalten.

### Beispiel V-4a und 4 b-d: Enzymatischer Abbau von Proteinfasern

R16-Proteinfasern wurden wie in Beispiel V-3 beschrieben hergestellt.

Anschließend wurde ein Teil dieser Proteinfasern wie in Beispiel 3 beschrieben mit Ethyl-2-Cyanacrylat kontaktiert, wobei jedoch drei separate Ansätze mit Kontaktzeiten von 20 Sekunden, 60 Sekunden bzw. 120 Sekunden realisiert wurden.

Anschließend wurden von den nicht mit Ethyl-2-Cyanacrylat kontaktierten Proteinfasern (Beispiel V-4a) und jedem der in den drei mit Ethyl-2-Cyanacrylat kontaktierten Ansätzen (Beispiele 4 b-d) erhaltenen Proteinfasergebilde jeweils 2-3 cm² große Stücke in 1,5 ml Eppendorf-Reaktionsgefäße überführt und mit 1 ml 5 mM Kaliumphosphatpuffer versetzt. Dabei enthielt der Kaliumphosphatpuffer 1,2 AU Proteinase K (Quiagen, Deutschland). Die Ansätze wurden bei 23 °C und 700 Upm in einem Thermomixer (Fa. Eppendorf) inkubiert.
Nach definierten Zeitabständen wurden jeweils 20 µl Probe aus dem Ansatz gemäß Beispiel V-4a und den drei Ansätzen gemäß Beispielen 4 b-d entnommen und eventuell enthaltener Feststoff abzentrifugiert. Durch absorptionsphotometrische Messung (280 nm) am Überstand (d.h. an der nach der Zentrifugation erhaltenen klaren Flüssigphase) wurde anschließend der Anteil an Proteinabbauprodukten (Peptiden) bestimmt.

Die nicht mit Ethyl-2-Cyanacrylat kontaktierten R16-Proteinfasern (Beispiel V-4a) zeigten in den Proteinase K-Ansätzen visuell schon nach 120 min deutliche Abbau- bzw. Auflösungserscheinungen. Nach 24 h waren die nicht mit Ethyl-2-Cyanacrylat kontaktierten R16-Proteinfasern (Beispiel V-4a) visuell fast vollständig abgebaut (Figur 11A). Die mit Ethyl-2-Cyanacrylat kontaktierten R16-Proteinfasern (Beispiele 4 c und d) waren in den Proteinase K-Ansätzen selbst nach 24 h visuell noch intakt und hatten sich nicht aufgelöst (Figur 11C und D), bzw. zeigten im Fall der 20 s mit Ethyl-2-Cyanacrylat kontaktierten R16-Proteinfasern (Beispiel 4 b) vergleichsweise geringe Abbauerscheinungen nach 24 h (Figur 11B).

Auch die o. g. absorptionsphotometrische Bestimmung der Überstände zeigte, dass mit Ethyl-2-Cyanacrylat kontaktierte R16-Proteinfasern deutlich langsamer durch Proteinase K abgebaut werden als nicht-kontaktierte. Überstände aus den Proteinase K enthaltenden Ansätzen gemäß Beispielen 4 b-d wiesen im für die Abbaukinetik betrachteten Zeitverlauf bis 480 min eine deutlich schwächere Absorption auf als der gemäß Beispiel V-4a mit Proteinase K erhaltene Überstand der nicht mit Ethyl-2-Cyanacrylat kontaktierte R16-Proteinfasern (Fig. 12). Weiterhin konnte deutlich gezeigt werden, dass der proteolytische Abbau der mit Ethyl-2-Cyanacrylat kontaktierten Proteinfasern gemäß Beispielen 4 b-d von der Zeitdauer der Kontaktierung abhängt. So war über die gesamte betrachtete Zeitdauer eine geringere Absorption und damit ein verminderter Proteinfaserabbau bei den 120 Sekunden mit Ethyl-2-Cyanacrylat kontaktierten Proteinfasern zu erkennen, als bei den 60 bzw. 20 Sekunden kontaktierten Proteinfasern (Fig. 12).

Die Beispiele belegen, daß die nach den erfindungsgemäßen Verfahren herstellbaren beschichteten Proteinfasern sowie Faserflächengebilde gegenüber bekannten Nanofasern eine verbesserte Wasser- bzw. Feuchtigkeitsbeständigkeit besitzen, d.h. sie weisen unter Wasser- bzw. Feuchtigkeitseinwirkung eine verringerte Löslichkeit, Quellung und/oder Veränderung der mechanischen Eigenschaften und/oder der Durchflußeigenschaften und/oder der Faserstruktur und/oder ein verbessertes Zersetzungs- bzw. Abbauverhalten auf.

## Patentansprüche

1. Verfahren zur Herstellung von beschichteten Proteinfasern, bei dem aus einer Lösung oder Dispersion eines Proteins Fasern mit einem Durchmesser im Bereich von 10 nm bis 10 µm hergestellt werden, **dadurch gekennzeichnet, daß** die Fasern während oder nach ihrer Herstellung mit einem 2-Cyanacrylsäureester kontaktiert werden.

2. Verfahren nach Anspruch 1, **dadurch gekennzeichnet, daß** die Herstellung der Fasern durch ein Elektrospinn- oder ein Zentrifugenspinnverfahren erfolgt.

3. Verfahren nach einem der Ansprüche 1 bis 2, **dadurch gekennzeichnet, daß** das Protein ein wasserlösliches oder wasserquellbares Protein ist.

4. Verfahren nach einem der Ansprüche 1 bis 3, **dadurch gekennzeichnet, daß** der Lösung oder Dispersion des Proteins ein Wirkstoff zugesetzt wird, der auf einen lebenden Organismus gezielt eine spezifische Wirkung entfaltet.

5. Verfahren nach einem der Ansprüche 1 bis 4, **dadurch gekennzeichnet, daß** die Fasern aus einer Lösung des Proteins in einem organischen Lösungsmittel hergestellt werden.

6. Verfahren nach einem der Ansprüche 1 bis 4, **dadurch gekennzeichnet, daß** die Fasern aus einer Dispersion des Proteins hergestellt werden.

7. Verfahren nach einem der Ansprüche 1 bis 6, **dadurch gekennzeichnet, daß** die Proteinfasern während oder nach ihrer Herstellung mit gasförmigem 2-Cyanacrylsäureester kontaktiert werden.

8. Beschichtete Proteinfasern, herstellbar nach einem der Verfahren gemäß Ansprüchen 1 bis 7.

9. Verwendung der beschichteten Proteinfasern gemäß Anspruch 8 zur Herstellung von Faserflächengebilden.

10. Faserflächengebilde, umfassend beschichtete Proteinfasern gemäß Anspruch 8.

11. Verwendung von Faserflächengebilden gemäß Anspruch 10 zur Herstellung von Vliesen, Kosmetikerzeugnissen, Medizinprodukten, Hygieneprodukten, Zellkulturträgern.

12. Verwendung von 2-Cyanacrylsäureestern zur Beeinflussung des Abbauverhaltens von Proteinfasern.
